# EUROPÄISCHE PATENTSCHRIFT

(11) **EP 3 344 734 B1**
(45) Veröffentlichungstag und Bekanntmachung des Hinweises auf die Patenterteilung: **26.10.2022**
(21) Anmeldenummer: 16754476.6
(22) Anmeldetag: 16.08.2016
(51) Int. Cl.: C10M 105/38

(54) **SCHMIEREND WIRKENDE MISCHUNG MIT GLYCERIDEN**
LUBRICATING MIXTURE HAVING GLYCERIDES
MÉLANGE À ACTION LUBRIFIANTE CONTENANT DES GLYCÉRIDES

(30) Priorität: 31.08.2015 DE 102015011148
(43) Veröffentlichungstag der Anmeldung: 11.07.2018
(73) Patentinhaber: Fraunhofer-Gesellschaft zur Förderung der angewandten Forschung e.V., 80686 München (DE)
(72) Erfinder: EISNER, Peter, 85354 Freising (DE); HERFELLNER, Thomas, 85354 Freising (DE); STÄBLER, Andreas, 85551 Kirchheim (DE); MALBERG, Andreas, 81243 München (DE)
(74) Vertreter: Gagel, Roland
(86) Internationale Anmeldenummer: PCT/EP2016/069395
(87) Internationale Veröffentlichungsnummer: WO 2017/036785

(56) Entgegenhaltungen:
- WO-A1-2009/021486
- WO-A1-2010/118891
- WO-A2-2006/077023
- WO-A2-2007/082299

## Beschreibung

### Technisches Anwendungsgebiet

Die Erfindung betrifft eine schmierend wirkende Mischung, die wenigstens einen Massenanteil von ≥ 50% an Glyceriden natürlichen Ursprungs und einen Anteil an Fettsäurealkylester enthält und sich besonders für die Anwendung in Getrieben, Elektromotoren oder Verbrennungsmotoren eignet.

### Stand der Technik

Aus der industriellen Anwendung bekannt sind schmierend wirkende Flüssigkeiten aus Mineralölen, synthetischen Ölen, Pflanzenölen oder Wasser, denen meist Additive zur Verbesserung der Schmiereigenschaften zugesetzt sind. Die Aufgabe der Flüssigkeiten besteht darin, auf der Oberfläche von Bauteilen einen Flüssigkeitsfilm zu erzeugen, dadurch Reibungsverluste zwischen gegeneinander bewegten Bauteilen zu reduzieren und den Verschleiß zu minimieren. Neben etablierten Rohstoffen wie z.B. Erdöl kommen zunehmend natürliche Rohstoffe zur Anwendung, die vielfach vor einem Einsatz als Schmierstoff modifiziert werden (z.B. Cellulose bei der DE202009018507U1) und/oder additiviert werden können. Besonders an Getriebe- oder Motorenöle werden im Schmierstoffbereich sehr hohe Anforderungen gestellt, da sie über lange Zeit chemisch stabil sein sollen und in vielen Fällen hohen Temperaturschwankungen ausgesetzt sind, die sich auf die Schmiereigenschaften auswirken können. Diese hohen Anforderungen können vielfach weder von synthetischen noch von natürlichen Fetten und Ölen erfüllt werden.

Zur Bewertung der Temperaturabhängigkeit von Schmierstoffen wurde der sog. Viskositätsindex definiert, der die Temperaturabhängigkeit der kinematischen Viskosität eines Schmieröls beschreibt. Öle mit einem niedrigen Viskositätsindex zeigen eine stärkere temperaturabhängige Viskositätsänderung als solche mit einem hohen Viskositätsindex. Letztere sind in den Schmierstoffanwendungen besonders erwünscht.

Auf die Nachteile der erhöhten Viskosität bei niedrigen Temperaturen wird beispielsweise in der DE 102010009030A1 genauer eingegangen. Danach weisen Getriebeöle bei niedriger Umgebungstemperatur im Vergleich zur Betriebstemperatur vielfach eine deutlich erhöhte Viskosität auf, die nach Inbetriebnahme des Kraftfahrzeugs allein durch die im Getriebe erzeugte Reibungswärme nur langsam abnimmt, was Leistungsverluste zur Folge hat. Zur Vermeidung dieses Nachteils beschreibt DE 102010009030A1 ein Verfahren, in dem das Getriebe eines Kraftfahrzeugs vorgewärmt wird, um die Viskosität des Schmierstoffs während der Anwendung weitgehend konstant zu halten. Dieser Lösungsansatz ist jedoch mit hohen Kosten verbunden.

Bei technischen Anwendungen in Getrieben oder Motoren werden als Basismedium in der Regel auf Erdöl basierende Kohlenwasserstoffe eingesetzt, die die Umwelt schädigen können und deren Verwendung Gesundheitsrisiken mit sich bringt. Pflanzenöle sind eine umweltfreundliche Alternative zu Produkten auf Erdölbasis und basieren auf erneuerbaren natürlichen Ressourcen. Der Verwendung von Pflanzenölen als Schmierstoff sind jedoch durch die Eigenschaft einiger Öle, sich bei niedrigen Temperaturen zu verfestigen, aufgrund eines niedrigen Viskositätsindex und wegen der oft fehlenden oxidativen Stabilität Grenzen gesetzt.

In der EP2350240A1 wird zur Verbesserung der Viskositätseigenschaften die Verwendung von Pflanzenöl mit einem hohen Anteil ungesättigter Fettsäuren als Getriebeöl oder Hydraulikflüssigkeit beschrieben, wobei das Öl einen natürlichen Viskositätsindex (VI) von grösser oder gleich 200 aufweist und einen Anteil einfach ungesättigter Fettsäuren von größer 80%, einen Anteil zweifach ungesättigter Fettsäuren von maximal 1-10% und einen Anteil an dreifach ungesättigter Fettsäure von kleiner 1% enthält. Dabei kann ein Teil des Pflanzenöls in Form eines ungesättigten Esters des Pflanzenöls eingesetzt werden. In der Beschreibung wird darauf verwiesen, dass Getriebeöle oder Hydrauliköle bei niedrigen Temperaturen (<40°C) dünnflüssig sein sollten um besser pumpbar zu sein, was durch den Einsatz von Pflanzenöl wie Raps- oder Sonnenblumenöl mit einem hohen Anteil an ungesättigten Fettsäuren erreicht wird. Das Auftreten einer festen Phase im schmierenden Medium sollte entsprechend der Beschreibung unbedingt vermieden werden.

Technische Öle sollten auch eine hohe oxidative Stabilität aufweisen, die im Allgemeinen mit dem in den in pflanzlichen Fettsäurealkylketten vorliegenden ungesättigten Fettsäuren zusammenhängt. Die Reaktion eines Pflanzenöls mit Sauerstoff kann zur Polymerisation und Vernetzung der Fettsäurealkylketten und verringerter oxidativer Stabilität führen. Auf gesättigten Kohlenwasserstoffen basierende Öle weisen keine oder nur geringe Anteile an ungesättigten Fettsäuren auf und haben daher eine hohe oxidative Stabilität. In der DE60031505T2 ist ein Verfahren zur Steigerung der oxidativen Stabilität und zur Verbesserung der Schmiereigenschaften eines Pflanzenöls beschrieben. Dabei wird das Pflanzenöl mit einem kurzkettigen Fettsäureester umgeestert und flüchtige Komponenten nach der Umesterung abgetrennt. Das Pflanzenöl kann einen Gehalt an einfach ungesättigten Fettsäuren von mindestens 50% aufweisen und beispielsweise aus der Gruppe ausgewählt sein, welche aus Maisöl, Rapsöl, Sojaöl und Sonnenblumenöl besteht. Der kurzkettige Fettsäureester kann gesättigt sein und ist vier bis 10 Kohlenstoffatome lang. Diese Art der Umesterung mit unterschiedlichen synthetischen Bestandteilen ist ein teurer Prozess und bringt damit wirtschaftliche Nachteile mit sich.

Bekannt sind Hydrauliköle auf Mineralölbasis. Diese weisen in der Regel einen Viskositätsindex von ca. 100 auf. Additive werden dem Mineralöl zugesetzt, um einen Korrosionsschutz zu gewährleisten und seine Alterungsbeständigkeit zu erhöhen. Zusätzlich werden Viskositätsindex-Verbesserer zugesetzt. Darunter sind langkettige synthetische Kohlenwasserstoffverbindungen zu verstehen, die in kalten Ölen homogen verteilt vorliegen und nur wenig viskositätserhöhend wirken, sich aber bei höheren Betriebstemperaturen auffalten und gelöst im Öl ihr Volumen vergrößern. Das Öl dickt dadurch ein und der Viskositätsindex erhöht sich. Solche Viskositätsindex-Verbesserer haben allerdings den Nachteil, dass die langkettigen Kohlenwasserstoffverbindungen unter Belastung in kleinere Bruchstücke gespalten werden, wodurch sich ihre ursprüngliche verdickende Wirkung teilweise deutlich ändert. Dieser Effekt ist auch als permanenter Scherverlust bekannt.

In der US4783274A wird ein Hydraulikmedium beschrieben, welches auf Triglyceriden aus Fettsäuren basiert. Die in dem diesem Schmiermedium verwendeten Triglyceride müssen eine Jodzahl zwischen 50 und 100 aufweisen. Dies umfasst nichttrocknende und halbtrocknende Triglyceride wie Erdnuss-, Oliven-, Sonnenblumen-, Mais- und Rapsöl. Derartige Öle weisen einen Cloudpunkt von ca. 5°C im Fall von Olivenöl sogar von -5°C auf. Das in der US4783274A beschriebene Pflanzenöl-basierte Schmiermedium weist somit bei Temperaturen größer 10°C keinen Feststoffanteil auf.

In der DE20305164U1 wird ein Schmierstoff auf Basis von Fettsäureestern beschrieben. Hierfür werden pflanzliche oder tierische Fette mit einwertigen Alkoholen, die eine Kettenlänge zwischen drei und sechs C-Atomen aufweisen, umgeestert. Bei diesem Umesterungsprozess entsteht Glycerin als Nebenprodukt und wird abgetrennt, da es in den Fettsäurealkylestern unlöslich ist. Der in der DE20305164U1 beschriebene Schmierstoff enthält somit keine Glyceride.

In der US2003040444A1 wird ein bioabbaubares Kriechöl mit antikorrosiven Eigenschaften beschrieben. Der Schmierstoff besteht aus natürlichen oder synthetischen Triglyceriden, einem organischen Lösungsmittel sowie einem Antioxidans. Als Lösemittel werden Milchsäureethylester (Ethyllactat), Mineralöle sowie Mischungen aus beidem vorgeschlagen. Um das Eindringverhalten des Schmierstoffes zu verbessern, können optional Fettsäuremethylester aus Sojaöl zugesetzt werden. Der Einsatz von Partialglyceriden wird nicht beschrieben. Da es sich bei diesem Schmierstoff explizit um ein Kriechöl, also um ein Medium mit niedriger Viskosität und gutem Eindringverhalten handelt, ist ein Feststoffanteil unerwünscht.

In der US2005112267A1 wird ein Schmierstoff bestehend aus Palmöl und Palmölnebenprodukten beschrieben. Grundfluid für dieses Schmiermedium ist Palmolein, eine flüssige Teilfraktion von Palmöl. Die Jodzahl des verwendeten Palmoleins muss laut dieser Schrift mindestens 56 betragen, um die Bildung von Fettkristallen zu vermeiden. Weitere Schmierstoffbestandteile sind Tocopherole aus Palmöl und Fettsäurealkylester. Letztere werden aus freien Fettsäuren und gehinderten mehrwertigen Alkoholen synthetisiert. Als gehinderte Alkohole werden Neopentylglykol, Trimethylolpropan, Pentaerythrit und Dipentylerythritol eingesetzt. Somit handelt es sich bei den entstehenden Estern nicht um Mono- und Diglyceride. Aufgrund der Verwendung von Palmolein weist der Schmierstoff keine Feststofffraktion auf.

In der US2011039742A1 wird ein aus Pflanzenöl gewonnenes Schmierstoffadditiv beschrieben. Für die Herstellung werden ungesättigte Pflanzenöle durch Hitzeeinwirkung quervernetzt. Eine anschließende Umesterung der nichtpolymerisierten Öle erlaubt deren Abtrennung. Somit besteht das beschriebene Additiv aus über kovalente Bindungen verknüpften Poly-Triglyceriden.

In der WO 2010/118891 A1 werden eine Schmierflüssigkeit sowie ein Verfahren zu deren Herstellung beschrieben. Dabei handelt es sich um eine Mischung aus Mono-, Di- und Triacylglyceriden, freien Fettsäuren sowie Fettsäurealkylestern. Bei dem diesem Schmierstoff handelt es sich explizit um eine Flüssigkeit. Ein Feststoffanteil wird nicht beschrieben.

Die Aufgabe der vorliegenden Erfindung besteht darin, ein schmierend wirkendes Medium mit hohem Viskositätsindex bereit zu stellen, das vorteilhaft in Getrieben, Motoren oder anderen zu schmierenden Aggregaten zu Einsatz kommen kann, das sich kostengünstig herstellen lässt und auch vollständig aus nachwachsenden Rohstoffen bestehen kann und somit kein hohes Gefahrenpotenzial eröffnet, wenn es in die Umwelt gelangt.

### Darstellung der Erfindung

Gelöst wird die Aufgabe durch die schmierend wirkende Mischung nach Patentanspruch 1. Vorteilhafte Ausgestaltungen der Mischung sind Gegenstand der abhängigen Patentansprüche oder lassen sich der nachfolgenden Beschreibung sowie den Ausführungsbeispielen entnehmen.

Die vorgeschlagene Mischung enthält wenigstens einen Massenanteil von ≥ 50% an Glyceriden natürlichen Ursprungs und einen Anteil an Fettsäurealkylester mit 1 bis 4 C-Atomen in der Alkylgruppe. Die Glyceride sind wenigstens zum Teil Mono- und/oder Diglyceride, die einen Massenanteil von ≥ 10% in der Mischung bilden, und die Mischung weist in einem Temperaturbereich von > 10°C bis wenigstens 15°C, vorzugsweise bis wenigstens 20°C, eine flüssige Phase mit einem Feststoffanteil von ≥ 1 Vol.% auf, der aus einem Anteil der Glyceride und/oder der Fettsäurealkylester gebildet ist.

Das Auftreten der festen Phase (Feststoffanteil) ist dadurch gekennzeichnet, dass die Lichttransmission der Mischung um 10% bis 90% niedriger liegt, als die einer vollständig flüssigen Referenz der gleichen Zusammensetzung bei entsprechend höherer Temperatur. Der Feststoffanteil wird dabei vorzugsweise so gewählt, dass die Lichttransmission um 10% bis 50%, idealerweise um 10% bis 20%, niedriger liegt als die der Referenz. Methoden zur Bestimmung der Lichttransmission sind beispielsweise Photometer oder Messgeräte, die nach dem TURBISCAN^{®}-Prinzip arbeiten.

Die erfindungsgemäße schmierend wirkende Mischung, im Folgenden auch als Schmierstoff bezeichnet, erfüllt somit die Schmierwirkung von zwei Systemen auf einmal, in dem die Eigenschaften von Schmierölen (flüssige Phase) und Schmierfetten (feste Phase) kombiniert werden. Die Mischung weist eine überwiegend flüssige Konsistenz auf, der Volumenanteil an Flüssigkeit in der Mischung beträgt also >40%, vorteilhaft >80%, besonders vorteilhaft >90%. Die Mischung kann dabei auch vollständig aus nachwachsenden Rohstoffen, insbesondere pflanzlichen Ölen und Fetten, gebildet sein bzw. hergestellt werden.

Überraschenderweise beeinträchtigt der Anteil an Feststoffen die Eigenschaften des Schmierstoffs nicht oder nur unwesentlich, führt aber zu einer verbesserten chemischen Beständigkeit des Schmierstoffs als beim Einsatz reiner Pflanzenöle. Der Schmierstoff kann daher problemlos in technischen Schmieranwendungen zum Einsatz kommen.

Die Größe der Feststoffpartikel, die den Feststoffanteil der vorgeschlagenen Mischung bilden, weisen eine Kantenlänge im Bereich zwischen 4 µm und 5 mm auf. Sie zeigen dabei eine gute Schmierwirkung, da sie zum Beispiel in Getrieben in den Platz zwischen den Zahnrädern gelangen und dort eine vorteilhaft schmierende Wirkung entfalten können. Dies reduziert den Verschleiß zwischen den Metalloberflächen im Vergleich zu anderen nicht schmierend wirkenden Feststoffpartikeln im Schmierstoff ganz erheblich und hindert abrasive Komponenten daran, zwischen die Zahnräder oder in Spalten einzudringen und dort ihre abrasive Wirkung zu entfalten.

Der erfindungsgemäße Schmierstoff besteht zu überwiegenden Anteilen aus Tri- und Partialglyceriden natürlicher Öle und Fette sowie Fettsäurealkylestern mit 1 bis 4 C-Atomen in der Alkylgruppe. Besonders vorteilhafte Eigenschaften ergeben sich, wenn der Massenanteil der Triglyceride im Schmierstoff >30%, vorzugsweise >40%, idealerweise >50% beträgt. In einer besonders vorteilhaften Ausgestaltung der Erfindung beträgt der Massenanteil an Fettsäurealkylestern >10%, idealerweise >15%. Besonders vorteilhafte Eigenschaften ergeben sich, wenn der Anteil an Diglyceriden >10% idealerweise >15%, der an Monoglyceriden >5% beträgt.

In einer Ausgestaltung der Erfindung enthält der Schmierstoff einen Anteil an ungebundenem ein- oder mehrwertigen Alkohol. Vorzugsweise liegt dieser Anteil zwischen 0,1 und 4%, idealerweise zwischen 0,1 und 2%.

Der Feststoffanteil wird vorteilhaft aus Komponenten bestehen, die im natürlichen Rohstoff (Fett, Öl), aus dem die Glyceride für die Mischung gewonnen werden, enthalten sind oder die aus diesem Rohstoff gewonnen werden. In einer besonders vorteilhaften Ausgestaltung der Erfindung enthält der Schmierstoff neben den o.g. Feststoffen auf Basis von Fetten und Ölen und/oder Fettsäurealkylester noch weitere organische oder anorganische Bestandteile, die nicht aus dem natürlichen Rohstoff stammen und die auch bei hohen Temperaturen von wenigstens 90°C noch immer fest sind. Diese Partikel weisen vorzugsweise einen Durchmesser von 0,1 bis 1,5 µm, idealerweise 0,2 bis 1 µm, auf und verbessern überraschenderweise die Einlaufeigenschaften von Getrieben. Der Anteil dieser Feststofffraktion am Schmierstoff beträgt vorzugsweise zwischen 0,1 und 3%, idealerweise zwischen 0,15 und 2%. Beispiele für derartige Fremdpartikel sind nichtoxidativ wirkende Metalle und Metallverbindungen wie Eisen- oder Aluminiumoxide, inerte Verbindungen auf Basis von Silizium, wie Siliziumoxid, sowie synthetische und natürliche Polymere wie Polystyrol, Polyethylen, Polyethylenterephtalat, Polypropylen, Polycarbonat, Polyhydroxyalkanoate, Polymilchsäure, Proteine, Stärken, Cellulosen sowie deren Derivate.

Die Zusammensetzung der Feststoffpartikel aus den Glyceriden unterscheidet in einer vorteilhaften Ausführung der Erfindung von der Zusammensetzung der Flüssigphase. So ist der Monoglyceridanteil in der Feststoffphase idealerweise um einen Faktor >1,5, vorteilhaft um einen Faktor >2, besonders vorteilhaft um einen Faktor >5 höher als in der Flüssigphase.

Zur Herstellung der vorgeschlagenen Mischung bieten sich unterschiedliche Verfahren an, wobei als Rohstoff zumindest zu einem Teil Fette zum Einsatz kommen, die einen hohen Anteil gesättigter Fettsäuren enthalten. Diese können pflanzliche Fette wie Palmöl, Palmkernöl oder Kokosfett oder andere Fette sein, die einen hohen Anteil gesättigter Fettsäuren >30 Mass.-%, besonders vorteilhaft >80 Mass.-% enthalten und bei einer Temperatur von 20°C noch fest sind. Durch Umwandlung eines Teils der Triglyceride dieser Fette in Mono- und/oder Diglyceride wird ein sehr oxidationsstabiler Schmierstoff erhalten, der bei einer Temperatur von 20°C zu einem großen Anteil flüssig ist, so dass ein Pumpen möglich wird und eine überraschend hohe Schmierwirkung erzielt wird. Dies ist bei einem unbehandelten pflanzlichen Fett nicht gegeben.

Die Verwendung unraffinierter bzw. nur teilweise raffinierter Pflanzenöle und -fette als Rohstoff ist besonders vorteilhaft. Der daraus gewonnene Schmierstoff weist eine besonders gute Oxidationsstabilität auf.

Weiterhin weist der Schmierstoff besonders vorteilhafte Eigenschaften auf, wenn im Raffinationsprozess lediglich die hydratisierbaren Phospholipide entfernt werden oder wenn Fettbestandteile, die üblicherweise bei der Pflanzenölraffiniation abgetrennt werden, nicht entfernt bzw. wieder zugesetzt werden. Beispiele für derartige Verbindungen sind Carotinoide, nicht-hydratisierbare Lecithine, Phenole und Phenolsäuren, Tocopherole, Phorbolester etc.

Überraschenderweise weist die erfindungsgemäße Mischung aus Tri- und Partialglyceriden und Fettsäureestern im Vergleich zu den unbehandelten Ölen und Fetten einen höheren Viskositätsindex von >200 auf.

Besonders vorteilhaft sind dabei Mischungen, bei denen ein Teil der Glyceride bei Temperaturen von wenigstens 20°C als feste Phase vorliegt.

Zur weiteren Verbesserung des Viskositätsindexes der Mischungen ist es vorteilhaft, neben den Fettbestandteilen, die bei einer Temperatur von 20° noch fest sind, auch Bestandteile von pflanzlichen Ölen zu verwenden, die bei dieser Temperatur flüssig sind und langkettige ungesättigte Fettsäuren enthalten. Dies kann durch Zugabe von Ölen erreicht werden, die einen hohen Gehalt an ungesättigten Fettsäuren enthalten wie z.B. Raps- oder Sonnenblumenöl, wobei der Anteil dieser Öle zum Erhalt der Oxidationsstabilität keiner als 50 Mass-%, vorteilhaft kleiner 10 Mass-% gewählt werden sollte. Dabei ist es sowohl möglich, das niedrigviskose Öl vor der Umwandlung der Triglyceride oder nach der Umwandlung zuzugeben.

In einer besonders einfachen Ausführungsform der Erfindung kann es zum Erhalt der vorteilhaften Eigenschaften ausreichend sein, eine Mischung aus Fetten und Ölen herzustellen, die bei Raumtemperatur pumpbar ist. Auch mit derartigen Mischungen ergibt sich eine erstaunlich gute Schmierwirkung in Getrieben oder Motoren.

Derartige Mischungen können auch Fraktionen von pflanzlichen Ölen in Form pumpbarer Rückstände sein, die als Minorkomponente bei der Winterisierung von Ölen abgetrennt werden. Diese enthalten bei einer Temperatur von 20°C sowohl flüssige als auch feste Bestandteile, die eine überraschend gute Schmierwirkung zeigen. Weitere Ausgestaltungen können Mischungen aus diesen Winterisierungsrückständen mit Fetten oder Ölen sein, die optional auch einer Teilumesterung unterworfen werden.

Auch wenn die erfindungsgemäße Mischung aufgrund eines hohen Anteils gesättigter Fettsäuren bereits ohne weitere Komponenten oder Zusätze eine gute Beständigkeit und Stabilität aufweist, ist es dennoch von Vorteil, antioxidative Stoffe zur weiteren Steigerung der Oxidationsstabilität zuzusetzen. Dafür kommen vorteilhaft Pflanzeninhaltsstoffe zum Einsatz, die auch in natürlichen Fetten enthalten und auch dort löslich sind. Dies können Carotine, Tocopherole, Tocotrienole und weitere antioxidativ wirksame öllösliche Substanzen sein. Für die technische Anwendung sollten je nach dem Anteil der ungesättigten Fettsäuren Gehalte zwischen 0,1 und 10 Mass-% an antioxidativen Pflanzenstoffen zum Einsatz kommen.

Überraschenderweise zeigt sich, dass der Schmierstoff besonders vorteilhafte Eigenschaften aufweist wenn er geringe Anteile an anorganischen Partikeln (<1,5µm) aufweist. Diese dienen der Fettkristallisation als Keime und beschleunigen die Bildung der festen Phase.

### Ausführungsbeispiel

Nachfolgend werden die Zusammensetzung und die Anwendung des vorgeschlagenen Schmierstoffes anhand eines Beispiels dargestellt.

### Beispiel

57 Mass-% nicht raffiniertes Palmöl, 22 Mass-% Fettsäureethylester aus Palmöl, 16 Mass-% Palm-Diglyceride und 5 Mass-% Palm-Monoglyceride werden bei einer Temperatur von 50°C gemischt. Die resultierende Mischung weist nach dem Abkühlen auf eine Temperatur von 20°C einen Feststoffanteil von >40 Vol-% auf.

In einem Zahnradkurztest nach DIN ISO 14635-1 wird mit dem nicht additivierten Schmiermittel Schadenskraftstufe 7 erreicht. Die Schmiereigenschaften des palmbasierten Mediums sind somit mit schwach additivierten Schmierstoffen auf Mineralölbasis vergleichbar.

## Patentansprüche

1. Schmierend wirkende Mischung, insbesondere für den Einsatz in Getrieben und Motoren, die wenigstens
- einen Massenanteil von ≥ 50% an Glyceriden natürlichen Ursprungs, wobei wenigstens ein Teil der Glyceride aus pflanzlichen Fetten gewonnen ist, die einen Massenanteil von wenigstens 30% an gesättigten Fettsäuren enthalten und bei einer Temperatur von 20°C fest sind, und
- einen Anteil an Fettsäurealkylester mit 1 bis 4 C-Atomen in der Alkylgruppe enthält,
wobei
- die Glyceride wenigstens zum Teil Mono- und/oder Diglyceride sind, die einen Massenanteil von ≥ 10% in der Mischung bilden, und
- die Mischung in einem Temperaturbereich von > 10°C bis wenigstens 15°C eine flüssige Phase mit einem Feststoffanteil von ≥ 1 Vol.% aufweist,
- der aus einem Anteil der Glyceride und/oder der Fettsäurealkylester gebildet ist und der durch Feststoffpartikel gebildet ist, die eine Ausdehnung im Bereich zwischen 4 µm und 5 mm aufweisen, und
- wobei ein Anteil an Flüssigkeit in der Mischung > 40 Vol.% in dem Temperaturbereich von > 10°C bis wenigstens 15°C beträgt.

2. Schmierend wirkende Mischung nach Anspruch 1,
**dadurch gekennzeichnet,**
**dass** die Mischung die flüssige Phase mit dem Feststoffanteil von ≥ 1 Vol.% im Temperaturbereich von > 10°C bis wenigstens 20°C aufweist.

3. Schmierend wirkende Mischung nach Anspruch 1 oder 2, **dadurch gekennzeichnet,**
**dass** die Mischung in dem Temperaturbereich von > 10°C bis wenigstens 15°C oder bis wenigstens 20°C eine flüssige Phase mit einem Feststoffanteil von ≥ 50 Vol.% aufweist.

4. Schmierend wirkende Mischung nach Anspruch 1 oder 2, **dadurch gekennzeichnet,**
**dass** die flüssige Phase in dem Temperaturbereich von > 10°C bis wenigstens 15°C oder bis wenigstens 20°C einen Anteil an ≥ 80 Vol.% an der Mischung aufweist.

5. Schmierend wirkende Mischung nach einem der Ansprüche 1 bis 4,
**dadurch gekennzeichnet,**
**dass** die Mischung einen Massenanteil von > 30% an Triglyceriden enthält.

6. Schmierend wirkende Mischung nach einem der Ansprüche 1 bis 5,
**dadurch gekennzeichnet,**
**dass** die Mischung einen Massenanteil von > 10% an Diglyceriden und einen Massenanteil von > 5% an Monoglyceriden enthält.

7. Schmierend wirkende Mischung nach Anspruch 5 oder 6, **dadurch gekennzeichnet,**
**dass** der Massenanteil an Triglyceriden > 40%, vorzugsweise > 50%, beträgt.

8. Schmierend wirkende Mischung nach Anspruch 6 oder 7, **dadurch gekennzeichnet,**
**dass** der Massenanteil an Diglyceriden > 15% beträgt.

9. Schmierend wirkende Mischung nach einem der Ansprüche 1 bis 8,
**dadurch gekennzeichnet,**
**dass** die Mischung einen Massenanteil von > 10%, vorzugsweise > 15%, an den Fettsäurealkylestern enthält.

10. Schmierend wirkende Mischung nach einem der Ansprüche 1 bis 9,
**dadurch gekennzeichnet,**
**dass** die Mischung einen Massenanteil zwischen 0,1% und 4% an ungebundenem ein- oder mehrwertigen Alkohol enthält.

11. Schmierend wirkende Mischung nach einem der Ansprüche 1 bis 10,
**dadurch gekennzeichnet,**
**dass** die Mischung zusätzlich zum Feststoffanteil aus den Glyceriden und/oder Fettsäurealkylestern Feststoffpartikel aus anderen organischen und/oder anorganischen Stoffen aufweist, die auch bei einer Temperatur von wenigstens 90°C noch fest sind.

12. Schmierend wirkende Mischung nach Anspruch 11,
**dadurch gekennzeichnet,**
**dass** die Feststoffpartikel aus den anderen organischen und/oder anorganischen Stoffen mit einem Massenanteil zwischen 0,1% und 3% in der Mischung enthalten sind.

13. Schmierend wirkende Mischung nach Anspruch 11 oder 12, **dadurch gekennzeichnet,**
**dass** die Feststoffpartikel aus den anderen organischen und/oder anorganischen Stoffen eine Ausdehnung im Bereich zwischen 0,1 µm und 1,5 µm aufweisen.

14. Schmierend wirkende Mischung nach einem der Ansprüche 1 bis 13,
**dadurch gekennzeichnet,**
**dass** die Glyceride im Feststoffanteil einen wenigstens um einen Faktor 1,5 höheren Anteil an Monoglyceriden aufweisen als die Glyceride im der flüssigen Phase.

15. Schmierend wirkende Mischung nach einem der Ansprüche 1 bis 14,
**dadurch gekennzeichnet,**
**dass** wenigstens ein Teil der Glyceride aus Palmfett und/oder Kokosfett gewonnen ist.

16. Schmierend wirkende Mischung nach einem der Ansprüche 1 bis 15, **dadurch gekennzeichnet,**
**dass** ein Teil der Glyceride aus pflanzlichen Ölen gewonnen ist, die bei einer Temperatur von 20°C flüssig sind.

17. Verwendung der schmierend wirkenden Mischung nach einem oder mehreren der vorangehenden Patentansprüche als Schmierstoff.

18. Verwendung nach Anspruch 17 als Schmierstoff für Getriebe oder Motoren.

## Claims

1. Lubricating mixture, particularly for use in transmissions and engines, containing at least
- a mass fraction of ≥ 50% glycerides of natural origin, wherein at least a part of the glycerides is obtained from vegetable fats which contain a mass fraction of at least 30% saturated fatty acids and are solid at a temperature of 20 °C, and
- a proportion of fatty acid alkyl esters having 1 to 4 C atoms in the alkyl group,
wherein
- at least a part of the glycerides are mono- and/or diglycerides which form a mass fraction of ≥ 10% in the mixture, and
- the mixture has a liquid phase with a solids content of ≥ 1% by volume in a temperature range from > 10 °C to at least 15 °C,
- which is formed from a proportion of the glycerides and/or the fatty acid alkyl esters, and is formed by solid particles having an expansion in the range between 4 µm and 5 mm, and
- wherein a proportion of liquid in the mixture amounts to > 40% by volume in the temperature range from > 10 °C to at least 15 °C.

2. Lubricating mixture according to Claim 1,
**characterized in that**
the mixture contains the liquid phase with the solids content of ≥ 1% by volume in the temperature range from > 10 °C to at least 20 °C.

3. Lubricating mixture according to Claim 1 or 2, **characterized in that**
in the temperature range from > 10 °C to at least 15 °C or to at least 20 °C the mixture contains a liquid phase having a solids content of ≥ 50% by volume.

4. Lubricating mixture according to Claim 1 or 2, **characterized in that**
in the temperature range from > 10 °C to at least 15 °C or to at least 20 °C the liquid phase has a proportion of ≥ 80% by volume of the mixture.

5. Lubricating mixture according to any one of Claims 1 to 4,
**characterized in that**
the mixture contains a mass fraction of ≥ 30% triglycerides.

6. Lubricating mixture according to any one of Claims 1 to 5,
**characterized in that**
the mixture contains a mass fraction of > 10% diglycerides and a mass fraction of > 5% monoglycerides.

7. Lubricating mixture according to Claim 5 or 6, **characterized in that**
the mass fraction of triglycerides amounts to > 40%, preferably > 50%.

8. Lubricating mixture according to Claim 6 or 7, **characterized in that**
the mass fraction of diglycerides amounts to > 15%.

9. Lubricating mixture according to any one of Claims 1 to 8,
**characterized in that**
the mixture contains a mass fraction of > 10%, preferably > 15% of the fatty acid alkyl esters.

10. Lubricating mixture according to any one of Claims 1 to 9,
**characterized in that**
the mixture contains a mass fraction between 0.1% and 4% of unbound monohydric or polyhydric alcohol.

11. Lubricating mixture according to any one of Claims 1 to 10,
**characterized in that**
in addition to the solids content of the glycerides and/or fatty acid alkyl esters the mixture also contains solid particles of other organic and/or inorganic substances, which are still solid even at a temperature of at least 90 °C.

12. Lubricating mixture according to Claim 11, **characterized in that**
the solid particles from the other organic and/or inorganic substances are contained in the mixture with a mass fraction between 0.1% and 3%.

13. Lubricating mixture according to Claim 11 or 12, **characterized in that**
the solid particles from the other organic and/or inorganic substances have an expansion in the range between 0.1 µm and 1.5 µm.

14. Lubricating mixture according to any one of Claims 1 to 13,
**characterized in that**
the glycerides in the solids content have a proportion of monoglycerides which is at least 1.5 greater than that of the glycerides in the liquid phase.

15. Lubricating mixture according to any one of Claims 1 to 14,
**characterized in that**
at least a part of the glycerides is derived from palm butter and/or coconut oil.

16. Lubricating mixture according to any one of Claims 1 to 15, **characterized in that**
a part of the glycerides is derived from vegetable oils which are liquid at a temperature of 20 °C.

17. Use of the lubricating mixture according to one or more of the preceding claims as a lubricant.

18. Use according to Claim 17 as a lubricant for transmissions or engines.

## Revendications

1. Mélange à action lubrifiante, notamment destiné à être utilisé dans les transmissions et les moteurs, qui contient au moins
- une fraction massique en glycérides d'origine naturelle de ≥ 50 %, dans lequel au moins une partie des glycérides est issue de matières grasses végétales, qui contiennent une fraction massique en acides gras saturés d'au moins 30 % et sont solides à une température de 20°C, et
- une fraction d'esters alkyliques d'acides gras avec 1 à 4 atomes C dans le groupe alkyle,
dans lequel
- les glycérides sont au moins en partie des mono et/ou diglycérides, qui forment une fraction massique de ≥ 10 % dans le mélange, et
- le mélange présente dans une plage de température > 10°C à au moins 15°C, une phase liquide avec une fraction solide de ≥ 1 % en volume,
- qui est formé par une fraction des glycérides et/ou des esters alkyliques d'acide gras et par des particules solides, qui présentent une extension comprise entre 4 µm et 5 mm, et
- dans lequel une fraction de liquide dans le mélange s'élève à > 40 % en volume dans la plage de température de > 10°C à au moins 15°C.

2. Mélange à action lubrifiante selon la revendication 1, **caractérisé en ce que**
le mélange contient la phase liquide avec la fraction solide de ≥ 1 % en volume dans la plage de température de > 10°C à au moins 20°C.

3. Mélange à action lubrifiante selon la revendication 1 ou 2, caractérisé en que
le mélange présente une phase liquide avec une fraction solide de ≥ 50 % en volume dans la plage de température de > 10°C à au moins 15°C ou jusqu'à au moins 20°C.

4. Mélange à action lubrifiante selon la revendication 1 ou 2, **caractérisé en ce que**
la phase liquide dans la plage de température de > 10°C à au moins 15°C ou à au moins 20°C présente une fraction de ≥ 80 % en volume du mélange.

5. Mélange à action lubrifiante selon une des revendications 1 à 4,
**caractérisé en ce que**
le mélange contient > 30 % en masse de triglycérides.

6. Mélange à action lubrifiante selon une des revendications 1 à 5,
**caractérisé en ce que**
le mélange contient > 10 % en poids de diglycérides et > 5 % en poids de monoglycérides.

7. Mélange à action lubrifiante selon la revendication 5 ou 6, **caractérisé en ce que**
la fraction massique en triglycérides est > 40 %, de préférence > 50 %.

8. Mélange à action lubrifiante selon la revendication 6 ou 7, **caractérisé en ce que**
la fraction massique en diglycérides s'élève à > 15 %.

9. Mélange à action lubrifiante selon une des revendications 1 à 8,
**caractérisé en ce que**
le mélange contient une fraction massique > 10 %, de préférence > 15 %, en esters alkyliques d'acides gras.

10. Mélange à action lubrifiante selon une des revendications 1 à 9,
**caractérisé en ce que**
le mélange contient une fraction massique comprise entre 0,1 % et 4 % d'alcool mono ou polyhydrique non lié.

11. Mélange à action lubrifiante selon une des revendications 1 à 10,
**caractérisé en ce que**
le mélange, en plus de la fraction solide des glycérides et/ou esters alkyliques d'acides gras, contient des particules solides d'autres substances organiques et/ou inorganiques qui sont encore solides même à une température d'au moins 90°C.

12. Mélange à action lubrifiante selon la revendication 11,
**caractérisé en ce que**
les particules solides des autres substances organiques et/ou inorganiques sont contenues dans le mélange dans une fraction massique comprise entre 0,1 % et 3 %.

13. Mélange à action lubrifiante selon la revendication 11 ou 12, **caractérisé en ce que**
les particules solides issues des autres substances organiques et/ou inorganiques présentent une extension dans la plage comprise entre 0,1 µm et 1,5 µm.

14. Mélange à action lubrifiante selon une des revendications 1 à 13,
**caractérisé en ce que**
les glycérides de la fraction solide ont une fraction de monoglycérides au moins 1,5 fois supérieure aux glycérides de la phase liquide.

15. Mélange à action lubrifiante selon une des revendications 1 à 14,
**caractérisée en ce qu'**
au moins une partie des glycérides est obtenue à partir de graisse de palme et/ou de graisse de coco.

16. Mélange à action lubrifiante selon une des revendications 1 à 15, **caractérisé en ce que**
certains des glycérides sont obtenus à partir d'huiles végétales liquides à une température de 20°C.

17. Utilisation du mélange à action lubrifiante selon une ou plusieurs des revendications précédentes comme lubrifiant.

18. Utilisation selon la revendication 17 comme lubrifiant pour transmissions ou moteurs.
